# EUROPÄISCHE PATENTSCHRIFT

(11) **EP 0 258 831 B1**
(45) Veröffentlichungstag und Bekanntmachung des Hinweises auf die Patenterteilung: **22.04.1992**
(21) Anmeldenummer: 87112513.4
(22) Anmeldetag: 28.08.1987
(51) Int. Cl.: H04N 5/72, H01J 29/89

(54) **Vorsatzaggegrat für die Kathodenstrahlröhre von Monitoren, Fernsehapparaten und dergleichen**
Structure associated with cathode ray tubes for monitors, television sets or the like
Structure associée aux écrans de tubes cathodiques pour moniteurs, postes de télévision ou dispositifs analogues

(30) Priorität: 03.09.1986 DE 3629996
(43) Veröffentlichungstag der Anmeldung: 09.03.1988
(73) Patentinhaber: FLACHGLAS AKTIENGESELLSCHAFT, 90762 Fürth (DE)
(72) Erfinder: Müller, Dieter, D-4650 Gelsenkirchen (DE); Rein, Wilhelm, D-8510 Fürth (DE)
(74) Vertreter: Andrejewski, Walter

(56) Entgegenhaltungen:
- EP-A- 0 018 667
- EP-A- 0 165 015
- US-A- 3 504 212
- US-A- 4 253 737
- US-A- 4 540 914
- SID INTERNATIONAL SYMPOSIUM, DIGEST OF TECHNICAL PAPERS, Mai 1983, Auflage 1, Lewis Winner, Coral Gables; J. RANCOURT: "Anti-halo coatings for CRT faceplates"

## Beschreibung

Die Erfindung bezieht sich gattungsgemäß auf ein Vorsatzaggregat für die Kathodenstrahlröhre von Monitoren, Fernsehapparaten und dergleichen, - bestehend aus einer Glasscheibe, insbesondere einer Grauglasscheibe, einer vorderseitigen Antireflexionsausrüstung und einer rückseitigen Absorptionsbeschichtung, wobei die Absorptionsbeschichtung Metallatome aufweist. Die vorderseitige Antireflexionsausrüstung ist weitgehend beliebig. Sie kann z. B. als mehrschichtige Auflage aus Substanzen wie Al₂O₃, Ta₂O₅, SiO₂, SnO₂, TiO₂, CeF₃, ZrO₂, MgF₂ ausgeführt sein, z. B. zweischichtig oder dreischichtig, in abwechselnder Folge hochbrechend oder niedrigbrechend. Sie kann aber auch, insbesondere bei gebogenen Glasscheiben, als vorderseitige Feinätzung der Glasoberfläche ausgeführt sein. - Der Begriff Glasscheibe umfaßt solche aus anorganischem Glas, insbesondere aus gehärtetem Sicherheitsglas, und aus Kunststoff. Derartige Vorsatzaggregate werden vor dem sogenannten Leuchtschirm der Kathodenstrahlröhre, der insbesondere bei Monitoren auch als Anzeigevorrichtung bezeichnet wird, eingesetzt und mit diesem vereinigt.

Bei dem bekannten gattungsgemäßen Vorsatzaggregat (EP-A-0 018 667, veröffentlicht am 12.11.80) ist die Absorptionsbeschichtung zweischichtig. Sie besteht aus einer Metallschicht, die unter anderem aus Chrom oder aus einer Chromlegierung aufgebaut sein kann, aber nicht zwingend aus diesen Werkstoffen besteht, und aus einer dielektrischen Schicht. Die Metallschicht besitzt einen komplexen Brechungsindex, bei dem der Quotient aus dem Imaginärteil und dem Realteil im Bereich zwischen 0,7 bis 3,0 liegt. Die dielektrische Schicht hat einen Brechungsindex im Bereich von 1,35 bis 1,70. Durch diese zweischichtige Absorptionsbeschichtung soll die sogenannten Lichthofbildung unterdrückt, d. h. der Kontrast verbessert werden. Insoweit ist es bekannt (DE-A-2 330 898, veröffentlicht am 9.1.75), daß eine in der beschriebenen Weise angeordnete Absorptionsbeschichtung kontraststeigernd wirken kann. Bei der bekannten gattungsgemäßen Ausführungsform bleiben jedoch die Kontrastwirkung und Reflexions minderung verbesserungsfähig.

Der Erfindung liegt die Aufgabe zugrunde, bei einem Vorsatzaggregat des beschriebenen Aufbaus die Kontrastwirkung zu verbessern sowie eine weitere Reflexionsminderung herbeizuführen, und zwar bei ausreichender Korrosionsbeständigkeit.

Zur Lösung dieser Aufgabe lehrt die Erfindung, daß die Absorptionsbeschichtung einschichtig aus Chrom, einer Chrom/Nickel-Legierung oder Siliciden aufgebaut und antistatisch eingerichtet und geerdet sowie mit einer Dicke versehen ist, welche die Lichttransmission gegenüber der unbeschichteten Glasscheibe um etwa ein Drittel absenkt. Grundsätzlich sind dabei alle Übergangsmetallsilicide einsetzbar, insbesondere Chrom- und Chrom-Nickel-Silicide. Bevorzugt wird mit Chrom oder mit einer Legierung gearbeitet, die hauptsächlich aus 20. Gew.-% Chrom und 80 Gew.-% Nickel aufgebaut ist. Werden die Absorptionsschichten im Wege der Magnetron-Kathodenzerstäubung aufgebracht, so sind sie besonders kratzfest, was die Korrosionsbeständigkeit unterstützt. Zu besonders günstigen Ergebnissen kommt man, wenn die beschriebene Einrichtung der Absorptionsbeschichtung mit besonderen Antireflexionsausrüstungen kombiniert wird, nämlich Antireflexionsausrüstungen aus den drei Schichten
1. Al₂O₃ Brechungsindex n = 1.63, optische Dicke n *d = λ/4
2. Ta₂O₅ Brechungsindex n = 2.1, optische Dicke n *d = λ/2
3. MgF₂ Brechungsindex n = 1.38, optische Dicke n *d = λ/4
oder aus den drei Schichten
1. CeF₃ Brechungsindex n = 1.64, optische Dicke n *d = λ/4
2. ZrO₂ Brechungsindex n = 2.05, optische Dicke n *d = λ/2
3. MgF₂ Brechungsindex n = 1.38, optische Dicke n *d = λ/4
besteht, wobei die erste Schicht stets auf der Glasscheibe angeordnet ist. Man kann aber auch mit einem Zweischichtensystem arbeiten, beispielsweise mit dem System
1. SnO₂ Brechungsindex n = 2.0, optische Dicke n *d = 2 λ/23
2. SiO₂ Brechungsindex n = 1.5, optische Dicke n *d = 3λ /10

Die Lehre der Erfindung führt zu überraschenden Effekten: Wenn die Absorptionsschicht aus den genannten Substanzen eine Dicke aufweist, welche die Lichttransmission gegenüber der unbeschichteten Glasscheibe (unabhängig vom ursprünglichen Lichttransmissionsgrad) um etwa ein Drittel absenkt, so wird nicht nur die Kontrastwirkung, sondern gleichzeitig auch die Entspiegelung verbessert. Zwar ist die Entspiegelung grundsätzlich dadurch bestimmt, daß eine vorderseitige Antireflexionsausrüstung vorgesehen ist, die Entspiegelung, die durch Kombination mit der erfindungsgemäßen Absorptionsbeschichtung erreicht wird, ist jedoch wirksamer und farbneuträler. Eventuell auftretende ultraviolette Strahlen werden gedämpft. Auch Störungen, die bei der bekannten Ausführungsform auf statischer Aufladung der Absorptionsbeschichtung beruhen, treten nicht auf. Wo mit einer Monitorlupe gearbeitet wird, ist eine gute Abstimmung zwischen der Monitorlupe und dem Vorsatzaggregat möglich. Durch die rückseitige, leitfähige Absorptionsbeschichtung wird neben einer Entspiegelung im sichtbaren Spektralbereich zugleich eine merkliche Absenkung der Lichttransmission erreicht, so daß eine erheblich verbesserte Dämpfung der an der nicht entspiegelten Bildoberfläche auftretenden Lichtreflexe erzielt wird. Die rückseitige Absorptionsbeschichtung wirkt aufgrund des vorgeschlagenen Beschichtungsmaterials und der gewählten Schichtdicke als farbneutrale Entspiegelung im sichtbaren Spektralbereich mit zugleich hinreichender Leitfähigkeit, um elektrostatische Aufladungen mit Hilfe einer Erdung der Absorptionsbeschichtung abzuleiten. Die durch elektrostatische Aufladung bedingte Verschmutzung der Bildschirmoberfläche und die damit zusammenhängende Verminderung der Bildschärfe werden dadurch verhindert. Ein weiterer Vorteil ist der Schutz elektronischer Bauteile vor dem Statik-Schock. Die Glasscheibe des erfindungsgemäßen Vorsatzaggregates ist bei den üblichen Umwelteinflüssen auch ausreichend korrosionsbeständig.

Zur Optimierung tragen die Merkmale des Anspruches 2 bei. Im Rahmen der Erfindung kann mit handelsüblichen Glasarten gearbeitet werden. Bevorzugte Ausführungsformen sind Gegenstand der Ansprüche 3 bis 5.

Auf eine Grauglasscheibe mit 3 mm Dicke und 60 % Lichtdurchlässigkeit wurde zunächst in einer Hochvacuum Bedampfungs anlage eine Antireflexionsbeschichtung, bestehend aus einer λ/4-Schicht Al₂O₃ mit dem Brechungsindex n = 1.63, einer λ/2-Schicht Ta₂O₅ mit dem Brechungsindex n = 2.1 und schließlich mit einer λ/4-Schicht MgF₂ mit dem Brechungsindex n = 1.38 aufgedampft. Dann wurden der Transmissionsgrad sowie der Reflexionsgrad gemessen. Anschließend wurde die rückseitige Glasfläche in einer Magnetron-Kathodenzerstäubungsanlage mit einer Absorptionsbeschichtung aus Cr beschichtet, so daß die Lichtdurchlässigkeit auf 40 % abgesenkt wurde und sich eine Leitfähigkeit einstellte, die einem Flächenwiderstand von 1 Kiloohm zugeordnet werden konnte. Danach wurden wiederum der Transmissionsgrad und der Reflexionsgrad gemessen.

Die Fig. 1 zeigt den Transmissionsgrad (%), die Fig. 2 den Reflexionsgrad (%), jeweils über der Wellenlänge. Die ausgezogenen Kurven geben die Meßwerte der nur mit der Antireflexionsbeschichtung versehenen Glasscheibe wieder, die gestrichelten Kurven die Meßwerte der zusätzlich mit der Absorptionsbeschichtung versehenen Glasscheibe. Die erreichte Verbesserung ist augenscheinlich. Außerdem stellte sich eine beachtliche Verbesserung der Kontrastwirkung ein.

## Patentansprüche

1. Vorsatzaggregat für die Kathodenstrahlröhr von Monitoren, Fernsehapparaten und dergleichen, - bestehend aus
einer Glasscheibe, insbesondere einer Grauglasscheibe,
einer vorderseitigen Antireflexionsausrüstung und
einer rückseitigen Absorptionsbeschichtung,
wobei die Absorptionsbeschichtung einschichtig aus Chrom, einer Chrom/Nickel-Legierung oder Siliciden aufgebaut und antistatisch eingerichtet und geerdet sowie mit einer Dicke versehen ist, welche die Lichttransmission gegenüber der unbeschichteten Glasscheibe um etwa ein Drittel absenkt.

2. Vorsatzaggregat nach Anspruch 1, wobei die Absorptionsbeschichtung einen Flächenwiderstand von 0,5 bis 20 Kiloohm, vorzugsweise von etwa 1 Kiloohm, aufweist.

3. Vorsatzaggregat nach einem der Ansprüche 1 oder 2, mit einer Glasscheibe aus klarem Floatglas oder aus grauem Floatglas.

4. Vorsatzaggregat nach Anspruch 3, wobei die Absorptionsbeschichtung eine Dicke aufweist, die die Lichttransmission auf etwa 60 % bei klarem Floatglas und auf etwa 40 % bei grauem Floatglas absenkt.

5. Vorsatzaggregat nach einem der Ansprüche 1 oder 2, mit einer Glasscheibe aus Maschinengrauglas und durch eine Dicke der Absorptionsschicht, die die Lichttransmission auf etwa 21 % absenkt.

## Claims

1. An attachment unit for the cathode ray tubes of monitors, television sets and the like, consisting of
a glass sheet, particularly a grey glass sheet, with
an anti-reflection finish on the front side and
an absorption coating on the back side,
wherein the absorption coating is constructed as a single layer made of chromium, a nickel/chromium alloy or silicides and is arranged to be antistatic and earthed, and has a thickness which reduces the light transmission by about one third compared with the uncoated glass sheet.

2. An attachment unit according to Claim 1, wherein the absorption coating has a surface resistance of 0.5 to 20 kiloohm, preferably about 1 kiloohm.

3. An attachment unit according to either one of Claims 1 or 2, with a glass sheet made of clear float glass or of grey float glass.

4. An attachment unit according to Claim 3, wherein the absorption coating has a thickness which reduces the light transmission to about 60% for clear float glass and to about 40% for grey float glass.

5. An attachment unit according to either one of Claims 1 or 2, with a glass sheet made of grey window glass and an absorption layer thickness which reduces the light transmission to about 21%.

## Revendications

1. Structure de façade pour tube cathodique de moniteurs, de postes de télévision et analogues, constituée par
une plaque de verre, notamment une plaque de verre gris,
un équipement antireflet situé sur la face avant, et
un revêtement absorbant situé sur la face arrière,
et dans lequel le revêtement absorbant est déposé sous la forme d'une couche de chrome, d'un alliage de chrome/nickel ou de siliciures et conçu de manière à être antistatique et raccordé à la masse et possède une épaisseur qui réduit d'environ un tiers la transmission de la lumière par rapport à la plaque de verre non recouverte.

2. Structure de façade selon la revendication 1, dans laquelle le revêtement absorbant possède une résistance superficielle comprise entre 0,5 et 20 k.ohms et de préférence égale à environ 1 k.ohm.

3. Structure de façade selon la revendication 1 ou 2, comportant une plaque de verre formée d'un verre flotté transparent ou d'un verre flotté gris.

4. Structure de façade selon la revendication 3, dans laquelle le revêtement absorbant possède une épaisseur, qui réduit la transmission de la lumière à environ 60% dans le cas d'un verre flotté transparent et à environ 40 % dans le cas d'un verre flotté gris.

5. Structure de façade selon l'une des revendications 1 ou 2, comportant une plaque de verre formée par du verre laminé gris et une couche d'absorption dont l'épaisseur réduit la transmission de la lumière à environ 21 %.
